# EUROPÄISCHE PATENTSCHRIFT

(11) **EP 1 290 243 B1**
(45) Veröffentlichungstag und Bekanntmachung des Hinweises auf die Patenterteilung: **04.08.2004**
(21) Anmeldenummer: 01940517.4
(22) Anmeldetag: 22.05.2001
(51) Int. Cl.: C23C 22/74, B22D 21/04

(54) **VERFAHREN ZUR BESCHICHTUNG EINES METALLISCHEN BAUTEILS**
METHOD FOR COATING A METALLIC COMPONENT
PROCEDE PERMETTANT DE REVETIR UN COMPOSANT METALLIQUE

(30) Priorität: 26.05.2000 DE 10026338
(43) Veröffentlichungstag der Anmeldung: 12.03.2003
(73) Patentinhaber: DaimlerChrysler AG, 70567 Stuttgart (DE)
(72) Erfinder: BARTH, Andreas, 70771 Leinfelden (DE); BAUER, Marita, 73730 Esslingen (DE); POLLEY, Wilfrid, 71397 Leutenbach (DE)
(86) Internationale Anmeldenummer: PCT/EP2001/005871
(87) Internationale Veröffentlichungsnummer: WO 2001/092600

(56) Entgegenhaltungen:
- EP-A- 0 810 046
- DE-A- 2 006 095
- DE-A- 3 436 846
- PATENT ABSTRACTS OF JAPAN vol. 012, no. 010 (M-658), 13. Januar 1988 (1988-01-13) & JP 62 173065 A (TOYOTA CENTRAL RES & DEV LAB INC), 29. Juli 1987 (1987-07-29)
- PATENT ABSTRACTS OF JAPAN vol. 1996, no. 08, 30. August 1996 (1996-08-30) & JP 08 090147 A (SUMITOMO DUREZ CO LTD), 9. April 1996 (1996-04-09)

## Beschreibung

Die Erfindung betrifft ein Verfahren zur Beschichtung eines metallischen Bauteils mit einer Korrosionsschutzschicht.

Zur Realisierung von Leichtbaukonzepten mit dem Ziel der Kraftstoffeinsparung werden insbesondere im Automobilbereich zunehmend Leichtmetallbauteile, z. B. aus Aluminium oder Magnesium eingesetzt. Die Bauteile werden in der Regel gegossen, geschmiedet, stranggepresst oder extrudiert

Die genannten Metalle und ihre Legierungen bilden eine Passivierungsschicht an der Oberfläche aus, die sie unter normalen klimatischen Bedingungen gut gegen Korrosion schützt. Unter Einfluss von korrosionsfördernden Medien wie Wasser und Salz werden diese Metalle hingegen in nicht vertretbaren Maße korrosiv angegriffen.

Zahlreiche Maßnahmen zur Beschichtung von Leichtmetallen insbesondere von Magnesium wurden hiergegen entwickelt. Ein gebräuchliches Verfahren zur Herstellung eines Korrosionsschutzes auf Leichtmetallen besteht in der elektrolytischen Beschichtung, wie sie z. B. in der EP 33 048 B1 beschrieben wird. Der Nachteil dieses Verfahrens besteht hingegen in der aufwendigen und teueren nachträglichen Beschichtung der Bauteile.

Die DE 34 36 846 beschreibt ein Verfahren zum Druckgießen von Leichtmetallen, bei dem zum besseren Entformen des Bauteils ein Formtrennmittel angewendet wird. Zur Vermeidung eines Anhaften des Formtrennmittels an dem erzeugten Bauteil wird ein Formtrennmittel vorgeschlagen, dass Metallsalzen von aliphatischen Karbonsäuren und mehrwertigen Alkoholen basiert.

Die Aufgabe der Erfindung besteht demnach darin, ein gegenüber des Standes der Technik kostengünstigeres Verfahren für den Korrosionsschutz von Leichtmetallbauteilen bereitzustellen.

Die Lösung der Aufgabe besteht aus den Merkmalen des Patentanspruchs 1.

Leichtmetallbauteile werden in der Regel in metallischen Formwerkzeugen unter Anwendung erhöhter Temperaturen hergestellt. Bei diesen Verfahren werden die Formwerkzeuge vor dem Formgebungsprozess mit einem Formtrennmittel besprüht. Das Formtrennmittel haftet an der Oberfläche des Formwerkzeuges und unterstützt das Entformen eines geformten Bauteils, da die Haftung zwischen dem Formwerkzeug und dem Bauteil herabgesetzt wird. Das im Formgebungsprozess üblicherweise verwendete Formtrennmittel besteht zu 98 % bis 99 % aus Wasser, das zwischen 1 % und 2 % eines organischen Grundstoffs auf der Basis von Wachsen enthält.

Erfindungsgemäß wurde bei der Verwendung von konzentrierten Formtrennmitteln festgestellt, dass sich der organische Grundstoff des Formtrennmittels in eine Oberfläche des Bauteils einbrennt und deutlich korrosionshemmend wirkt. Unter Einbrennen wird hierbei das Entstehen einer kontinuierlichen Oberflächenschicht während des Erstarrens des Bauteils verstanden. Diese ist mit der Oberfläche des Bauteils fest verbunden und nicht abwaschbar. Es hat sich gezeigt, dass je nach Art des Grundstoffes ein Formtrennmittel mit einem Anteil an organischem Grundstoff von mehr als 15 % (im Folgenden konzentriertes Formtrennmittel genannt) bereits korrosionshemmend wirkt. Die korrosionshemmenden Eigenschaften verstärken sich mit zunehmender Konzentration des Formtrennmittels an organischem Grundstoff. Der beste Korrosionsschutz wird durch den unverdünnten Grundstoff erzielt.

Zur Reduktion von Prozesskosten ist es möglich, dass das Formwerkzeug nur teilweise mit konzentriertem Formtrennmittel besprüht wird, wogegen die anderen Bereiche mit herkömmlichen, verdünnten Formtrennmittel behandelt werden. Dies führt natürlich lediglich zu einem partiellen Korrosionsschutz und kann dann angewendet werden, wenn nur bestimmte Bauteilbereiche korrosiven Medien ausgesetzt sind.

Es handelt sich demnach bei dem erfindungsgemäßen Verfahren um eine in situ Beschichtung des Bauteils. Es wird zwar zur Herstellung des Bauteils eine geringfügig größere Menge an organischem Grundstoff für das Formtrennmittel benötigt, die Kosten für den Grundstoff sind jedoch vergleichsweise gering. Es muss in diesem Verfahren kein weiterer Beschichtungsprozess eingeführt werden und es werden keine weiteren Zusatzstoffe dem Prozess zugeführt.

Das erfindungsgemäße Verfahren kann bei allen Formgebungsverfahren für Leichtmetalle angewendet werden, bei denen metallische Dauerformwerkzeuge (die ggf. keramische oder hartmetallische Schichten oder Einsätze aufweisen können) eingesetzt werden. Die Formwerkzeuge müssen während des Formprozesses eine Temperatur von mindestens 80°C, bevorzugt 150°C bis 400°C aufweisen um ein Einbrennen auf der Bauteiloberfläche zu gewährleisten. Als Formwerkzeuge sind hierfür z. B. Dauergießformen, Presswerkzeuge, Schmiedewerkzeuge, Walzwerkzeuge, Zugwerkzeuge, Extrudierwerkzeuge oder Strangpresswerkzeuge geeignet. Besonders geeignet ist das erfindungsgemäße Verfahren bei Bauteilen, die durch Gießen in Dauergießformen oder durch Schmieden in Schmiedewerkzeugen dargestellt werden (Ansprüche 2 u. 3).

Die besten Ergebnis bezüglich des Korrosionsschutzes werden erzielt, wenn der organische Grundstoff auf der Basis von Wachsen besteht. Hierzu gehören Paraffine und gesättigte Fettsäuren aus Glycerinester. Diese Grundstoffe brennen sich besonders gut in die Gießhaut des Bauteils ein, ohne dass eine Zersetzung stattfindet.

Durch eine Zersetzung der Grundstoffe würde der Korrosionsschutz beeinträchtigt werden. Zur Vermeidung einer Zersetzung des organischen Grundstoffes auf der Bauteiloberfläche ist es im Rahmen des erfindungsgemäßen Verfahrens zweckmäßig, das Bauteil direkt nach der Formgebung in Wasser abzuschrecken (Anspruch 4).

Die Temperatur des Formwerkzeuges wird im Allgemeinen während des Formgebungsprozesses auf einer Temperatur zwischen 150° C und 400° C gehalten. Wird das konzentrierte Formtrennmittel auf die heiße Oberfläche des Formwerkzeuges gesprüht, so trocknen die organischen Grundstoffe zumindest teilweise an. Dies hat eine Fixierung des Grundstoffes zur Folge und führt zu einer gleichmäßigen Oberflächenschicht auf der Bauteiloberfläche. Die Berücksichtigung einer Fixierzeit von bis zu 30 s ist hierbei zweckmäßig (Anspruch 5).

Besonders geeignet zur Beschichtung durch das erfindungsgemäße Verfahren sind Leichtmetallbauteilen aus Aluminium, Magnesium, Zink oder Legierungen dieser Metalle (Anspruch 6).

Die einzige **Figur** zeigt den schematischen Ablauf des erfindungsgemäßen Verfahrens an Hand eines Gießprozesses, der im Beispiel 1 näher beschrieben ist. Beispiel 2 beschreibt die Anwendung des erfindungsgemäßen Verfahren zur Beschichtung eines geschmiedeten Bauteils.

### Beispiel 1

Zur Herstellung eines Gehäuseteils für ein Pkw-Nebenaggregat aus der Magnesiumlegierung AS21 wird eine entsprechende Dauergießform mit einem konzentrierten Formtrennmittel, das zu 30 % aus Wasser und 70 % aus einem organischen Grundstoff auf der Basis von Glycerinester besteht, flächendeckend aufgesprüht.

Nach einer Wartezeit von ca. 15 s ist das Wasser des Formtrennmittels großenteils verdampft und der organische Grundstoff auf der Dauergießform, die auf ca. 250° C temperiert wird, fixiert. Anschließend wird die Dauergießform mit der geschmolzenen Magnesiumlegierung (Magnesiumschmelze), die eine Temperatur von 650° C aufweist, unter Druck befüllt. Das Formtrennmittel, das auf der Oberfläche der Dauergießform fixiert ist, verhindert während der Befüllung eine Benetzung der Oberfläche durch die Magnesiumschmelze. In dieser Prozessphase findet nahezu keine Wechselwirkung zwischen der Schmelze und dem Formtrennmittel statt.

Nach dem vollständigen Befüllen erstarrt die Magnesiumschmelze zu einem Bauteil. Der Erstarrungsvorgang dauert ca. 15 s. In dieser Zeit bildet sich auf der Oberfläche der Dauergießform eine Gießhaut aus, die nach dem Entformen die Oberfläche des Bauteils bildet. Während des Erstarrens lösen sich Teile des fixierten Trennmittels und brennen sich in die Gießhaut ein. Hierbei wird die chemische Struktur des Formtrennmittels nicht nachhaltig geschädigt. Zur Verhinderung einer Zersetzung des eingebrannten Formtrennmittels während einer längeren Abkühlphase wird das Bauteil in Wasser abgeschreckt.

Die Beschichtung der Bauteiloberfläche durch das Formtrennmittel ist nach dem Abschrecken kontinuierlich mit der Oberfläche verbunden und verfestigt, so dass dieses einen dauerhaften Korrosionsschutz gewährleistet. Das nach dem erfindungsgemäße Verfahren beschichtete Bauteil, sowie ein unbeschichtetes, ansonsten identisches Bauteil, wurde dem sogenannten VDA(Verband Deutscher Automobilindustrie)-Wechseltest unterzogen. Der VDA-Wechseltest setzt sich aus einer definierten Reihe von Korrosionstests nach DIN-Normen zusammen. Hierbei werden die Bauteile 24 h mit Salz besprüht (nach DIN 50021 SS) und anschließend bei 90 % relativer Luftfeuchtigkeit einem Klimawechseltest zwischen 120° C und -40° C für 96 h (nach DIN 50017 KFW) ausgesetzt und zum Abschluss unter einem definiertem Klima bei Raumtemperatur 48 h gehalten.

Die Sichtprüfung der Bauteile ergibt folgendes:
Das unbeschichtete Bauteil weist eine stark durch Oxide verkrustete Oberfläche auf. Feine Oberflächenstrukturen sind nicht mehr zu erkennen. Das erfindungsgemäß beschichtete Bauteil hingegen blieb nahezu unverändert, geringfügige Oberflächendefekte sind lediglich an scharfen Kanten zu erkennen, dort wo das Formtrennmittel nur in geringerem Ausmaß in die Oberfläche einbrennen konnte.

### Beispiel 2

Auf ein Schmiedewerkzeug, dass eine Oberflächentemperatur von 200°C aufweist, wird ein Formtrennmittel gesprüht, dass zu 85 % aus Wasser und zu 15 % aus Wachsen auf der Basis von Paraffinen besteht. Das Formtrennmittel trocknet zunächst auf dem Schmiedewerkzeug ein, was zu einer lokalen Fixierung des Formtrennmittels führt. Zur optimalen Fixierung wird eine Wartezeit von ca. 30 s eingelegt.

Ein Aluminiumhalbzeug aus der Legierung AlMgSi1 wird auf ca. 370°C vorgewärmt und in dem Schmiedewerkzeug zu einem Aluminiumbauteil in Form einer Zugstrebe umgeformt. Während des Umformprozesses brennt ein Teil des Wachsbestandteiles des Formtrennmittels in die Oberfläche des Aluminiumbauteils ein. Auf der Oberfläche des Formwerkzeuges bleibt genügend Wachs zurück um das Entformen des Bauteils zu gewährleisten.

Es folgt ein Lösungsglühen des Bauteils bei 550°C für 6 h an Luft. Durch diese Temperaturbehandlung erfolgte einer weiteres vertieftes Einbrennen des Wachses in die Oberfläche, wodurch die Wirkungsweise der Beschichtung noch verbessert werden konnte. Eine Zersetzung des Wachses konnte bei dieser Temperaturbehandlung nicht beobachtet werden.

Durch die Beschichtung der Aluminiumoberfläche mit erfindungsgemäß eingebrannten Wachs ist diese vor Korrosion geschützt. Das Bauteil wird einem Korrosionstest analog dem aus Beispiel 1 unterzogen. Ein Vergleich mit einem unbeschichteten Bauteil der selben Bauart zeigt das selbe Ergebnis wie in Beispiel 1.

## Patentansprüche

1. Verfahren zur Beschichtung eines Leichtmetallbauteils mit einer Korrosionsschutzschicht, wobei
• ein metallisches Formwerkzeug mindestens teilweise mit konzentriertem Formtrennmittel besprüht wird,
• das konzentrierte Formtrennmittel mindestens 15 % organische Grundstoffe auf der Basis von Wachsen aufweist,
• das Bauteil in dem metallischen Formwerkzeug geformt wird,
• wobei das Formgebungswerkzeug während der Formgebung eine Temperatur zwischen 150°C und 400°C aufweist,
• das konzentrierte Formtrennmittel während des Formprozesses des Bauteils in eine Oberfläche des Bauteils eingebrannt wird und
• hierdurch eine korrosionshemmende kontinuierliche Oberflächenschicht auf dem Bauteil gebildet wird.

2. Verfahren nach Anspruch 1
**dadurch gekennzeichnet, dass**
als Formwerkzeug eine Dauergießform, ein Schmiedewerkzeug, ein Presswerkzeug, ein Walzwerkzeug, ein Zugwerkzeug, ein Extrudierwerkzeug oder ein Strangpresswerkzeug verwendet wird.

3. Verfahren nach Anspruch 1 oder 2,
**dadurch gekennzeichnet, dass**
das Formgebungswerkzeug während der Formgebung eine Temperatur zwischen 150°C und 250°C aufweist.

4. Verfahren nach einem der Ansprüche 1 bis 3,
**dadurch gekennzeichnet, dass**
das Leichtmetallbauteil direkt nach der Formgebung abgeschreckt wird.

5. Verfahren nach einem der Ansprüche 1 bis 4,
**dadurch gekennzeichnet, dass**
das Formwerkzeug vor und während des Formgebungsvorgang beheizt wird und das Formtrennmittel auf dem Formwerkzeug mindestens teilweise antrocknet.

6. Verfahren nach einem der Ansprüche 1 bis 5,
**dadurch gekennzeichnet, dass**
das Bauteil aus Aluminium, Magnesium, Zink oder aus Legierungen dieser Metalle besteht.

## Claims

1. Process for coating a light-alloy component with a corrosion-resistant layer,
• a metallic shaping tool being at least partially sprayed with concentrated mould release agent,
• the concentrated mould release agent having at least 15% of organic substances based on waxes,
• the component being shaped in the metallic shaping tool,
• the shaping tool being at a temperature between 150°C and 400°C during the shaping,
• the concentrated mould release agent being fired into a surface of the component during the shaping process of the component and
• which results in a continuous surface layer with a corrosion-inhibiting action being formed on the component.

2. Process according to Claim 1, **characterized in that** the shaping tool used is a permanent casting mould, a forging tool, a press tool, a rolling tool, a drawing tool or an extrusion die.

3. Process according to Claim 1 or 2, **characterized in that** the shaping tool is at a temperature of between 150°C and 250°C, during the shaping.

4. Process according to one of Claims 1 to 3, **characterized in that** the light-metal component is quenched immediately after the shaping.

5. Process according to one of Claims 1 to 4, **characterized in that** the shaping tool is heated before and during the shaping operation, and the mould release agent on the shaping tool is at least partially dried.

6. Process according to one of Claims 1 to 5, **characterized in that** the component consists of aluminium, magnesium, zinc or alloys of these metals.

## Revendications

1. Procédé permettant de revêtir un composant en alliage léger avec une couche anticorrosion,
• un agent de démoulage concentré étant pulvérisé au moins sur une partie d'un outil de formage métallique,
• l'agent de démoulage concentré comportant au moins 15 % de matières de base organiques à base de résines,
• le composant étant formé dans l'outil de formage métallique,
• l'outil de formage métallique présentant une température entre 150°C et 400°C pendant le formage,
• l'agent de démoulage concentré pénétrant dans une surface du composant par cuisson pendant le procédé de formage du composant et
• une couche superficielle continue empêchant la corrosion étant ainsi formée sur le composant.

2. Procédé selon la revendication 1
**caractérisé en ce que**
l'outil de formage utilisé est un moule de fonderie, un outil de forge, un outil de presse, un outil de laminage, un outil d'étirage, un outil d'extrusion ou un outil de filage.

3. Procédé selon la revendication 1 ou 2
**caractérisé en ce que**
l'outil de formage présente une température entre 150°C et 250°C pendant le formage.

4. Procédé selon l'une des revendications 1 à 3
**caractérisé en ce que**
le composant en alliage léger est refroidi brusquement immédiatement après le formage.

5. Procédé selon l'une des revendications 1 à 4
**caractérisé en ce que**
l'outil de formage est chauffé avant et pendant l'opération de formage et **en ce que** l'agent de démoulage sèche au moins partiellement sur l'outil de formage.

6. Procédé selon l'une des revendications 1 à 5
**caractérisé en ce que**
le composant est réalisé en aluminium, en magnésium, en zinc ou dans des alliages de ces métaux.
